# EUROPÄISCHE PATENTSCHRIFT

(11) **EP 1 060 290 B1**
(45) Veröffentlichungstag und Bekanntmachung des Hinweises auf die Patenterteilung: **18.09.2002**
(21) Anmeldenummer: 99911702.1
(22) Anmeldetag: 24.02.1999
(51) Int. Cl.: C23C 22/12, C23C 22/18, C23C 22/13

(54) **WÄSSRIGE LÖSUNG UND VERFAHREN ZUR PHOSPHATIERUNG METALLISCHER OBERFLÄCHEN**
AQUEOUS SOLUTION AND METHOD FOR PHOSPHATIZING METALLIC SURFACES
SOLUTION AQUEUSE ET PROCEDE POUR PHOSPHATER DES SURFACES METALLIQUES

(30) Priorität: 27.02.1998 DE 19808440
(43) Veröffentlichungstag der Anmeldung: 20.12.2000
(73) Patentinhaber: Chemetall GmbH, 60487 Frankfurt (DE)
(72) Erfinder: SCHUBACH, Peter, D-61130 Nidderau (DE); HEITBAUM, Joachim, D-61352 Bad Homburg (DE); KOLBERG, Thomas, D-64646 Heppenheim (DE); FLEISCHHACKER-JEWORREK, Margit, D-61250 Usingen 1 (DE); JÖRNS, Peter, D-60323 Frankfurt am Main (DE); DEEMER, Michael, D-60435 Frankfurt am Main (DE); STICKLER, Ralf, D-63796 Kahl am Main (DE); SPECHT, Jürgen, D-63110 Rodgau (DE); LENHARD, Michael, D-61118 Bad Vilbel (DE)
(86) Internationale Anmeldenummer: EP9901186
(87) Internationale Veröffentlichungsnummer: WO99043868

(56) Entgegenhaltungen:
- EP-B- 0 633 950
- WO-A-95/07370
- DE-A- 3 800 835
- DE-A- 19 634 685
- DE-C- 977 633
- GB-A- 510 684
- GB-A- 2 169 620

## Beschreibung

Die Erfindung betrifft eine wässrige, phosphathaltige Lösung zur Erzeugung von Phosphatschichten auf metallischen Oberflächen aus Eisen, Stahl, Zink, Zinklegierungen, Aluminium oder Aluminiumlegierungen. Die Erfindung betrifft ferner ein Verfahren zur Phosphatierung metallischer Oberflächen unter Verwendung einer wässrigen Phosphatierungslösung.

Aus der GB-A 510684 ist ein Verfahren zur Verbesserung der Korrosionsbeständigkeit von Metallen, insbesondere von Eisen und Stahl, durch Behandlung in einer zinkhaltigen Lösung, die Phosphatüberzüge bildet, bekannt, bei dem die Lösung ein Beschleunigungsmittel enthält und bei dem als Beschleunigungsmittel unter anderem Hydroxylamin, Nitromethan, Nitrobenzol, Picrinsäure, ein Nitranilin, ein Nitrophenol, eine Nitrobenzoesäure, ein Nitroresorcinol, Nitrohamstoff, ein Nitrourethan oder Nitroguanidin verwendet wird. Die optimale Konzentration für die einzelnen Beschleuniger ist unterschiedlich, sie liegt aber in den Phosphatierungslösungen im allgemeinen zwischen 0,01 und 0,4 Gew. -%. Für den Beschleuniger Nitroguanidin soll die optimale Konzentration 0,2 Gew. -% und für den Beschleuniger Hydroxylamin soll die optimale Konzentration 0,3 Gew. -% betragen. Die GB-A 510684 macht keine Angaben zum Zinkgehalt, zum S-Wert und zum Zn-P₂O₅-Verhältnis der Phosphatierungslösung, und sie empfiehlt auch nicht den Einsatz eines aus mehreren Beschleunigern bestehenden Gemisches.

Aus der WO-A95/07370 ist ein Verfahren zur Phosphatierung von Metalloberflächen mit wässrigen, sauren Phosphatierlösungen, die Zink-, Mangan- und Phosphationen und als Beschleuniger Hydroxylamin oder eine Hydroxylaminverbindung und/oder m-Nitrobenzolsulfonsäure oder deren wasserlösliche Salze enthalten, bekannt, bei dem die Metalloberfläche mit einer Phospahtierungslösung in Berührung gebracht wird, die frei von Nickel, Kobalt, Kupfer, Nitrit und Oxo-Anionen von Halogenen ist und die 0,3 bis 2 g/l Zn ²⁺, 0,3 bis 4g/l Mn ²⁺, 5 bis 40 g/l Phosphationen, 0,1 bis 5 g/l Hydroxylamin in freier oder gebundener Form und/oder 0,2 bis 2 g/l m-Nitrobenzolsulfonat sowie höchstens 0,5 g/l Nitrationen enthält, wobei der Mn-Gehalt mindestens 50% des Zn-Gehalts beträgt.

In der deutschen Patentanmeldung 196 34685.1 vom 28.08.1996 wurde eine wässrige, phosphathaltige Lösung zur Erzeugung von Phosphatschichten auf metallischen Oberflächen aus Eisen, Stahl, Zink, Zinklegierungen, Aluminium oder Aluminiumlegierungen vorgeschlagen, die 0,3 bis 5 g Zn²⁺ /l und 0,1 bis 3 g Nitroguanidin/l enthält, wobei der S-Wert 0,03 bis 0,3 und das Gewichtsverhältnis Zn²⁺ zu P₂ O₅ = 1:5 bis 1:30 beträgt, und die kristalline Phosphatschichten erzeugt, in denen die Kristallite eine maximale Kantenlänge < 15µm haben. In der deutschen Patentanmeldung wurde ferner ein Verfahren zur Phopshatierung vorgeschlagen, bei dem die metallischen Oberflächen gereinigt, anschließend mit der vorgenannten wässrigen, phosphathaltigen Lösung während einer Zeit von 5 Sekunden bis 10 Minuten bei einer Temperatur von 15 bis 70°C behandelt und schließlich mit Wasser gespült werden.

Der Erfindung liegt die Aufgabe zugrunde, die wässrige, phosphathaltige Lösung und das Verfahren zur Phosphatierung, welche in der deutschen Patentanmeldung 196 34 685.1 vorgeschlagen wurden, so zu verbessern, daß die maximale Kantenlänge der in den erzeugten Phosphatschichten vorliegenden Kristallite signifikant < 15µm ist, daß die erzeugten Phosphatschichten ein Schichtgewicht von 2 bis 4 g/l aufweisen und daß die erzeugten Phosphatschichten hinsichtlich des Schichtgewichts und der Kantenlänge der Kristallite auch während einer längeren Betriebszeit des Phosphatierbades gleichbleibend bzw. gleichmäßig sind.

Die der Erfindung zugrunde liegende Aufgabe wird durch die Schaffung einer wässrigen, phosphathaltigen Lösung zur Erzeugung von Phosphatschichten auf metallischen Oberflächen aus Eisen, Stahl, Zink, Zinklegierungen, Aluminium oder Aluminiumlegierungen gelöst, die 0,3 bis 5 g Zn ²⁺ /l, 0,1 bis 2 g Nitroguanidin /l und 0,05 bis 0,5 g Hydroxylamin/l enthält, wobei der S-Wert 0,03 bis 0,3 und das Gewichtsverhältnis von Zn²⁺ zu P₂O₅ =1:5 bis 1:30 beträgt. Der Kern der Erfindung besteht also darin, daß die in der zitierten deutschen Patentanmeldung vorgeschlagene Lösung neben dem Beschleuniger Nitroguanidin auch noch den Beschleuniger Hydroxylamin in geringer Konzentration enthält, wobei die Nitroguanidin-Konzentration der erfindungsgemäßen Lösung gegenüber der Nitroguanidin-Konzentration der in der deutschen Patentanmeldung vorgeschlagenen Lösung signifikant erniedrigt wurde.

Nach der Erfindung ist eine Lösung besonders vorteilhaft und bevorzugt, die 0,1 bis 1,5 g Nitroguanidin /l sowie 0,1 bis 0,4 g Hydroxylamin /l enthält. Bei Anwendung dieser bevorzugten erfindungsgemäßen Merkmale werden optimale Phosphatierungsresultate erzielt.

Obwohl aus der Druckschrift EP-B 0 315 059 einerseits eine Lösung zur Phosphatierung von Eisen-Oberflächen bekannt ist, die eine Zink-Konzentration von 0,2 bis 2 g/l aufweist und die als Beschleuniger Hydroxylamin, Hydroxylamin-Salze oder Hydroxylamin-Komplexe enthält, welche der Lösung eine Hydroxylamin-Konzentration von 0,5 bis 50 g/l, vorzugsweise 1 bis 10 g/l, verleihen, und obwohl andererseits aus der Druckschrift EP-B 0 633 950 eine Lösung zur Erzeugung von kupferhaltigen Phosphatschichten auf Metalloberflächen aus Stahl, verzinktem Stahl, legierungsverzinktem Stahl, Aluminium und dessen Legierungen bekannt ist, die eine Zink-Konzentration von 0,2 bis 2 g/l, eine Kupfer-Konzentration von 0,5 bis 25 mg/l, eine P₂ O₅ -Konzentration von 5 bis 30 g/l aufweist, die als Beschleuniger Hydroxylamin, Hydroxylamin-Salze und Hydroxylamin-Komplexe enthält, welche der Lösung eine Hydroxylamin-Konzentration von 0,5 bis 5 g/l verleihen, und die zusätzlich als Oxidationsmittel eine organische Nitroverbindung enthalten kann, war es für den Fachmann außerordentlich überraschend, daß bereits mit vergleichsweise geringen Konzentrationen an Nitroguanidin und Hydroxylamin Phosphatschichten erzeugt werden können, die ein optimales Schichtgewicht von 2 bis 4 g/m² aufweisen, deren Schichtgewicht auch im Dauerbetrieb sehr gleichmäßig ist und deren Kristallite in jedem Fall eine maximale Kantenlänge < 15 µm haben, wobei die Kantenlänge allerdings in der Regel signifikant < 10 µm ist. Diese überraschend vorteilhaften Wirkungen der erfindungsgemäßen Lösung sind mit einer weiteren vorteilhaften Wirkung verbunden, die darin besteht, daß aus der erfindungsgemäßen Lösung wegen der vergleichsweise geringen Konzentration der Beschleuniger relativ geringe Beschleuniger-Mengen aus dem Phosphatierungsbad in die nachfolgenden Behandlungsstufen und letztlich in das Abwasser verschleppt werden. Durch die erfindungsgemäße Lösung wird also sichergestellt, daß beide Beschleuniger der Phosphatierung nahezu quantitativ zugeführt werden.

Dem Fachmann wird die erfindungsgemäße Lösung auch nicht durch den vorstehend zitierten Stand der Technik offenbart oder nahegelegt, denn gegenüber der in der deutschen Patentanmeldung 196 34 685.1 vorgeschlagenen Lösung verwendet die erfindungsgemäße Lösung nur die niedrigeren Nitroguanidin-Konzentrationen sowie zusätzlich Hydroxylamin und gegenüber den Lösungen, die aus den beiden zitierten europäischen Patentschriften bekannt sind, verwendet die erfindungsgemäße Lösung Hydroxylamin-Konzentrationen, die geringer als die im zitierten Stand der Technik offenbarten Hydroxylamin-Konzentrationen sind, wobei noch hinzu kommt, daß in beiden zitierten europäischen Patentschriften die Verwendung von Nitroguanidin als Beschleuniger nicht offenbart ist und daß beide zitierten europäischen Patentschriften den Fachmann dazu auffordern, hohe Hydroxylamin-Konzentrationen zu benutzen, denn gemäß der Druckschrift EP-B 0 315 059 ist eine Hydroxylamin-Konzentration von 1 bis 10 g/l als bevorzugt beansprucht und gemäß dem Beispiel 1 der Druckschrift EP-B 0 633 950 wird mit einer Hydroxylaminsulfat-Konzentration von 1,7 g/l gearbeitet, was einer Hydroxylamin-Konzentration von 0,68 g/l entspricht. Es ist also das Verdienst der vorliegenden Erfindung, erkannt zu haben, daß auf verschiedenen metallischen Oberflächen qualitativ sehr hochwertige Phosphatschichten aus einer Lösung abgeschieden werden können, die einen sehr niedrigen Hydroxylamin-Gehalt und einen vergleichsweise geringen Nitroguanidin-Gehalt aufweist, wobei die Erfindung bezüglich des Hydroxylamin-Gehalts nicht den vom Stand der Technik vorgezeichneten Weg, nämlich die Anwendung recht hoher Hydroxylamin-Konzentrationen, beschreitet.

In weiterer Ausgestaltung der Erfindung ist vorgesehen, daß die Lösung 0,3 bis 3 g Zn²⁺ /l enthält. Die Lösung eignet sich also bevorzugt zum Einsatz im Rahmen der Niedrigzink-Technologie. Ferner ist in weiterer Ausgestaltung der Erfindung vorgesehen, daß die Lösung zusätzlich 0,5 bis 20 g/ NO₃⁻ /l enthält, daß die Lösung zusätzlich 0,01 bis 3 g Mn²⁺ /l und/oder 0,01 bis 3 g Ni²⁺ /l und/oder 1 bis 100 mg Cu²⁺ /l und/oder 0,01 bis 3 g Co²⁺ /l enthält. Insbesondere der Kupfergehalt von 1 bis 100 mg Cu²⁺/l ist dafür verantwortlich, daß in Abwesenheit von Nickel qualitativ hochwertige Phosphatschichten erzeugt werden. Bei der Phosphatierung von aluminiumhaltigen Oberflächen hat es sich nach der Erfindung besonders bewährt, wenn die Lösung 0,01 bis 3 g F⁻ /l und/oder 0,05 bis 3,5 g/l mindestens eines komplexen Fluorids enthält. Nach der Erfindung enthält die Lösung als komplexes Fluorid (SiF₆)²⁻ oder (BF₄)⁻.

Der erfindungsgemäße Nitratgehalt begünstigt in vorteilhafter Weise die Einhaltung eines konstanten Schichtgewichts. Das Nitrat wird der Phosphatierungslösung in Form von Alkalinitraten und/oder durch die im System vorhandenen Kationen, z.B. als Zinknitrat und/oder als HNO₃ zugegeben. Da auch die nitratfreie wässrige Lösung gute Phosphatierungsergebnisse liefert, ist die an sich bekannte Beschleunigungswirkung des Nitrats im vorliegenden Fall mit großer Wahrscheinlichkeit von untergeordneter Bedeutung. Die der Phosphatierungslösung zugesetzten Metallionen Mn²⁺, Ni²⁺, Cu²⁺ und Co²⁺ werden in die Phosphatschicht eingebaut und verbessern die Lackhaftung und den Korrosionsschutz. Das freie Fluorid wird der Phosphatierungslösung dann zugegeben, wenn aus Aluminium oder Aluminiumlegierungen bestehende metallische Oberflächen phosphatiert werden. Die komplexen Fluoride werden der Phosphatierungslösung insbesondere zur Verbesserung des Phosphatierergebnisses auf verzinkten Oberflächen zugegeben.

Die der Erfindung zugrunde liegenden Aufgabe wird ferner durch die Schaffung eines Verfahrens zur Phosphatierung metallischer Oberflächen gelöst, bei dem die metallischen Oberflächen gereinigt, anschließend mit der wässrigen, phosphathaltigen Phosphatierungslösung während einer Zeit von 5 Sekunden bis 10 Minuten bei einer Temperatur von 15 bis 70°C behandelt und schließlich mit Wasser gespült werden. Dieses Verfahren kann mit einfachen technischen Mitteln durchgeführt werden und arbeitet außerordentlich betriebssicher. Die mit dem Verfahren erzeugten Phosphatschichten haben eine gleichbleibend gute Qualität, die auch bei einer längeren Betriebszeit des Phosphatierungsbades nicht abnimmt. Die Mindest-Phosphatierzeit ist beim erfindungsgemäßen Verfahren geringer als bei bekannten Niedrigzinkverfahren, die mit den üblichen Beschleunigern arbeiten. Als Mindest-Phosphatierzeit gilt die Zeit, in der die Oberfläche geschlossen phosphatiert ist. In überraschender Weise wurde gefunden, daß sich die Verfahrensparameter, die sich bei dem in der deutschen Patentanmeldung 196 34 685.1 vorgeschlagenen Verfahren als vorteilhaft erwiesen haben, generell auch beim erfindungsgemäßen Verfahren anwenden lassen.

Nach der Erfindung ist vorgesehen, daß die Behandlung der metallischen Oberflächen mit der Phosphatierungslösung durch Spritzen, Tauchen, Spritztauchen oder Aufwalzen erfolgt. Diese Arbeitstechniken eröffnen dem erfindungsgemäßen Verfahren ein sehr breites und unterschiedliches Anwendungsspektrum. Nach der Erfindung hat es sich als besonders vorteilhaft erwiesen, wenn die zum Spritzen verwendete Phosphatierungslösung ein Gewichtsverhältnis Zn²⁺ zu P₂ O₅ = 1:5 bis 1:30 aufweist, wobei die zum Spritzen benötigte Zeit 5 bis 300 Sekunden beträgt, und wenn die zum Tauchen verwendete Phosphatierungslösung ein Gewichtsverhältnis Zn²⁺ zu P₂ O₅ = 1:5 bis 1:18 aufweist, wobei die zum Tauchen benötigte Zeit 5 Sekunden bis 10 Minuten beträgt.

Nach der Erfindung ist es in vielen Fällen vorteilhaft, wenn die metallischen Oberflächen nach der Reinigung mit einem Aktivierungsmittel behandelt werden, das ein titanhaltiges Phosphat enthält. Hierdurch wird die Bildung einer geschlossenen, kristallinen Phosphatschicht unterstützt. Außerdem ist nach der Erfindung vorgesehen, daß die metallischen Oberflächen nach dem der Phosphatierung folgenden Spülvorgang mit einem Passivierungsmittel nachbehandelt werden. Die verwendeten Passivierungsmittel können sowohl Cr-haltig als auch Cr-frei sein.

Bei der nach dem erfindungsgemäßen Verfahren vorgesehenen Reinigung der metallischen Oberflächen werden sowohl mechanische Verunreinigungen als auch anhaftende Fette von der zu phosphatierenden Oberfläche entfernt. Die Reinigung der metallischen Oberflächen gehört zum bekannten Stand der Technik und kann vorteilhaft mit einem wässrig-alkalischen Reiniger durchgeführt werden. Es ist zweckmäßig, wenn die metallischen Oberflächen nach der Reinigung mit Wasser gespült werden. Das Spülen der gereinigten bzw. der phosphatierten metallischen Oberflächen erfolgt entweder mit Leitungswasser oder mit entsalztem Wasser.

Nach der Erfindung ist es besonders vorteilhaft, wenn das Nitroguanidin in die wässrige Lösung in Form einer stabilen, wässrigen Suspension eingebracht wird. Dies kann entweder dadurch erfolgen, daß die stabile, wässrige Suspension als Stabilisator ein Schichtsilikat enthält, wobei die Schichtsilikate [Mg₆ (Si ₇,₄ Al_{0,6}) O₂₀ (OH)₄] Na _{0,6} x XH₂O oder [(Mg _{5,4} Li _{0,6}) Si ₈ O₂₀ (OH, F)₄] Na _{0,6} x XH₂O in einer Menge von 10 bis 30 g/l Nitroguanidin-Suspension verwendet werden, oder es kann dadurch erfolgen, daß die stabile, wässrige Suspension einen Stabilisator enthält, der aus einem polymeren Zucker und Polyethylenglycol besteht, wobei das Gewichtsverhältnis des polymeren Zuckers zu Polyethylenglycol 1:1 bis 1:3 beträgt und wobei der Stabilisator in einer Menge von 5 bis 20 g/l Nitroguanidin-Suspension verwendet wird. Durch beide Stabilisatoren der Nitroguanidin-Suspension wird in vorteilhafter Weise erreicht, daß die Suspension über mehrere Monate unverändert bleibt und daß die Schlammabscheidung im Phosphatierungsbad begünstigt ist. Das Einbringen des Nitroguanidins in die Phosphatierungs-lösung in Form einer stabilisierten Suspension vermeidet die Nachteile, die sich daraus ergeben, daß Nitroguanidin als Pulver vorliegt und in dieser Form nur unter Schwierigkeiten gleichmäßig in der Phosphatierungslösung verteilt werden kann. Die entsprechend der Erfindung hergestellten Suspensionen sind durch Pumpen gut förderbar und über 12 Monate stabil, daß heißt, das sich das Nitroguanidin auch nach längerer Zeit nicht absetzt. Die Suspensionen werden dadurch hergestellt, daß in vollentsalztem Wasser das Schichtsilikat bzw. der organische Stabilisator suspendiert und danach das Nitroguanidin eingerührt wird.

Bei dem in der Phosphatierungslösung herrschenden pH-Wert von 2 bis 4 wird die Suspension zerstört, und das Nitroguanidin wird in feiner Verteilung freigesetzt und gelöst.

Schließlich ist nach der Erfindung vorgesehen, daß die erfindungsgemäße Lösung sowie das erfindungsgemäße Verfahren zur Behandlung von Werkstücken vor der Lackierung, insbesondere vor der Elektrotauchlackierung, verwendet werden.

Der Gegenstand der Erfindung wird nachfolgend, auch anhand von Ausführungsbeispielen, näher erläutert.
A) Definitionen:
   Das Zn²⁺:P₂O₅ Verhältnis bezieht sich auf das Gesamt-P₂O₅. Die Bestimmung des Gesamt-P₂O₅ basiert auf der Titration der Phosphorsäure und/oder der primären Phosphate vom Äquivalenzpunkt des primären Phosphats bis zum Äquivalenzpunkt des sekundären Phosphats. Der S-Wert gibt das Verhältnis von freier Säure, berechnet als freies P₂O₅, zum Gesamt-P₂O₅ an. Die Definitionen und Bestimmungsmethoden für das Gesamt-P₂O₅ und das freie P₂O₅ sind in der Veröffentlichung von W. Rausch "Die Phosphatierung von Metallen", 1988, Seiten 289 bis 304, ausführlich erläutert.
B) Verfahrensparameter:
   Die nachfolgenden Vergleichs- und Ausführungsbeispiele wurden unter Anwendung folgender Verfahrensschritte durchgefürt:
   a) Die Oberflächen von aus Stahlblech bestehenden metallischen Gegenständen wurden mit einem schwach alkalischen Reiniger (2%ige, wässrige Lösung) während 6 Minuten bei 60°C gereinigt und insbesondere entfettet.
   b) Es folgte eine Spülung mit Leitungswasser während 0,5 Minuten bei Raumtemperatur.
   c)Anschließend erfolgte eine Aktivierung mit einem flüssigen Aktivierungsmittel, das ein Titanphosphat enthielt, während 0,5 Minuten bei 50°C.
   d)Danach wurde bei ca. 55°C während 3 Minuten durch Tauchen phosphatiert.
   e) Schließlich wurde mit Leitungswasser während 0,5 Minuten bei Raumtemperatur gespült.
   f)Die phosphatierten Oberflächen wurden im Ofen bei 80°C während 10 Minuten getrocknet.
C) Konzentrate zum Ansetzen der Phosphatierungslösung:
   Das Konzentrat I enthält, mit Ausnahme von Hydroxylamin und Cu²⁺, alle anorganischen Bestandteile der Phosphatierungslösung. Das Konzentrat II besteht aus einer stabilisierten Nitroguanidin-Suspension. Das Konzentrat III besteht aus einer wässrigen Lösung von Hydroxylamin-Salzen, Hydroxylamin-Komplexen oder Hydroxylamin. Wird eine Cu²⁺ - haltige Phosphatierungslösung benötigt, kommt als Konzentrat IV eine konzentrierte Cu²⁺ -Lösung zur Anwendung. Sollen metallische Oberflächen aus Aluminium oder Aluminiumlegierungen phosphatiert werden, kommt als Konzentrat V eine Lösung zur Anwendung, die freies Fluorid bildende Verbindungen enthält. Die erfindungsgemäße Phosphatierungslösung wird durch Mischen der jeweils erforderlichen Konzentrate I bis V unter gleichzeitiger Zugabe von Wasser hergestellt. Bei einem längeren Stillstand des Phosphatierbades kommt es häufig zu einer teilweisen Zersetzung des Hydroxylamins. Die daraus resultierenden Hydroxylamin-Verluste werden durch Zugabe des Konzentrats III zum Phosphatierbad ausgeglichen. Als Hydroxylamin-Quelle werden in bekannter Weise wässrige Lösungen von Hydroxylamin-Salzen, Hydroxylamin-Komplexen oder von Hydroxylamin verwendet.
D) Ausführungs- und Vergleichsbeispiele:
   Entsprechend den unter B) angegebenen Verfahrensparametern wurden zwei einseitig verzinkte Stahlbleche unterschiedlicher Qualität (Z1 und Z2) phosphatiert. Das Phosphatierbad hatte jeweils die in der Tabelle angegebene Zusammensetzung, wobei der Gesamt-P₂O₅-Gehalt bei allen Beispielen 12 g P₂O₅/l betrug und wobei die in der Tabelle benutzten Symbole folgende Bedeutung haben:
   FS = Freie Säure
   GS = Gesamtsäure
   Zn = Zn²⁺, g/l
   NG = Nitroguanidin, g/l
   HA = Hydroxylamin, g/l
   Cu = Cu²⁺, mg/l
   Mn = Mn²⁺, g/l

Die Phosphatierung gemäß Vergleichsbeispiel 1 wurde unter Ausschluß von Beschleunigern durchgeführt. Beim Vergleichsbeispiel 2 war lediglich der Beschleuniger Hydroxylamin anwesend, während beim Vergleichsbeispiel 3 lediglich mit dem Beschleuniger Nitroguanidin gearbeitet wurde. Die Ausführungsbeispiele 4 bis 9 wurden in Anwesenheit beider Beschleuniger durchgeführt, wobei die Konzentration beider Beschleuniger in dem entsprechend der Erfindung bevorzugten Bereich lag.

In der Tabelle werden sowohl die Schichtgewichte als auch die Kristallit-Kantenlängen angegeben, die bei der Durchführung der Beispiele 1 bis 9 erzielt werden konnten. Diese Daten zeigen, daß beim Vergleichsbeispiel 1, welches in Abwesenheit der beiden erfindungsgemäßen Beschleuniger durchgeführt wurde, eine Phosphatschicht mit ungenügender Qualität resultierte, denn sowohl das Schichtgewicht als auch die Kantenlänge der Kristallite der Phosphatschicht sind vergleichsweise groß. Bei den Vergleichsbeispielen 2 und 3 wurden noch tolerierbare Schichtgewichte sowie genügend kleine Kristallit-Kantenlängen erhalten, so daß beide Phosphatschichten als durchaus brauchbar anzusehen sind. Die Ausführungsbeispiele 4 bis 9 zeigen, daß entsprechend der Erfindung sowohl optimale Schichtgewichte als auch außerordentlich feinkristalline Phosphatschichten erzeugt werden konnten. Die Ausführungsbeispiele 4 bis 9 belegen also, daß mit der Erfindung Phosphatschichten sehr hoher Qualität erzeugt werden können, und zwar bei Anwendung sehr geringer Konzentrationen des Nitroguanidins und des Hydroxylamins im Phosphatierbad. Selbstverständlich waren die entsprechend den Beispielen 1 bis 9 erzeugten Phosphatschichten geschlossen. Die in der Tabelle angegebenen Kantenlängen der Kristallite wurden anhand von elektronenmikroskopischen Bildern der einzelnen Phoshatschichten ermittelt.

## Patentansprüche

1. Wässrige, phosphathaltige Lösung zur Erzeugung von Phosphatschichten auf metallischen Oberflächen aus Eisen, Stahl, Zink, Zinklegierungen, Aluminium oder Aluminiumlegierungen, die 0,3 bis 5 g Zn²⁺ /l, 0,1 bis 2 g Nitroguanidin/l und 0,05 bis 0,5 g Hydroxylamin/l enthält, wobei der S-Wert 0,03 bis 0,3 und das Gewichtsverhältnis von Zn²⁺ zu P₂O₅ = 1:5 bis 1:30 beträgt und wobei der S-Wert das Verhältnis von freier Säure, berechnet als freies P₂O₅, zum Gesamt-P₂O₅ angibt.

2. Wässrige Lösung nach Anspruch 1, die 0,1 bis 1,5 g Nitroguanidin/l enthält.

3. Wässrige Lösung nach den Ansprüchen 1 bis 2, die 0,1 bis 0,4 g Hydroxylamin /l enthält.

4. Wässrige Lösung nach den Ansprüchen 1 bis 3, die 0,3 bis 3 g Zn²⁺ /l enthält.

5. Wässrige Lösung nach den Ansprüchen 1 bis 4, die 0,5 bis 20 g NO₃⁻/l enthält.

6. Wässrige Lösung nach den Ansprüchen 1 bis 5, die 0,01 bis 3 g Mn²⁺ /l und/oder 0,01 bis 3 g Ni²⁺ /l und/oder 1 bis 100 mg Cu²⁺ /l und/oder 0,01 bis 3 g Co²⁺ /l enthält.

7. Wässrige Lösung nach den Ansprüchen 1 bis 6, die 0,01 bis 3 g F /l und/oder 0,05 bis 3,5 g/l mindestens eines komplexen Fluorids enthält.

8. Wässrige Lösung nach den Ansprüchen 1 bis 7, die als komplexes Fluorid (SiF₆)²⁻ oder (BF₄)⁻ enthält.

9. Verfahren zur Phosphatierung metallischer Oberflächen, bei dem die metallischen Oberflächen gereinigt, anschließend mit der wässrigen, phosphathaltigen Lösung gemäß den Ansprüchen 1 bis 8 während einer Zeit von 5 Sekunden bis 10 Minuten bei einer Temperatur von 15 bis 70°C behandelt und schließlich mit Wasser gespült werden.

10. Verfahren nach Anspruch 9, bei dem die Behandlung der metallischen Oberflächen mit der Phosphatierungslösung durch Spritzen, Tauchen, Spritztauchen oder Aufwalzen erfolgt.

11. Verfahren nach den Ansprüchen 9 bis 10, bei dem die zum Spritzen verwendete Phosphatierungslösung ein Gewichtsverhältnis Zn²⁺ zu P₂O₅ = 1:5 bis zu 1:30 aufweist und die zum Spritzen benötigte Zeit 5 bis 300 Sekunden beträgt.

12. Verfahren nach den Ansprüchen 9 bis 10, bei dem die zum Tauchen verwendete Phosphatierungslösung ein Gewichtsverhältnis Zn²⁺ zu P₂O₅ = 1:5 bis 1:18 aufweist und die zum Tauchen benötigte Zeit 5 Sekunden bis 10 Minuten beträgt.

13. Verfahren nach den Ansprüchen 9 bis 12, bei dem die metallischen Oberflächen nach der Reinigung mit einem Aktivierungsmittel behandelt werden, das ein titanhaltiges Phosphat enthält.

14. Verfahren nach den Ansprüchen 9 bis 13, bei dem die metallischen Oberflächen nach dem der Phosphatierung folgenden Spülvorgang mit einem Passivierungsmittel nachbehandelt werden.

15. Verfahren nach Anspruch 9, bei dem das Nitroguanidin in die wässrige Lösung in Form einer stabilen, wässrigen Suspension eingebracht wird.

16. Verfahren nach Anspruch 15, bei dem die stabile, wässrige Suspension als Stabilisator ein Schichtsilikat enthält.

17. Verfahren nach Anspruch 16, bei dem als Stabilisator die Schichtsilikate [Mg₆ (Si₇,₄ Al_{0,6}) O₂₀ (OH) ₄] Na _{0,6} x xH₂O oder [ (Mg _{5,4} Li _{0,6}) Si₈ O₂₀ (OH, F) ₄] Na _{0,6} x XH₂O in einer Menge von 10 bis 30 g/l Nitroguanidin-Suspension verwendet werden.

18. Verfahren nach Anspruch 15, bei dem die stabile, wässrige Suspension einen Stabilisator enthält, der aus einem polymeren Zucker und Polyethylenglycol besteht, wobei das Gewichtsverhältnis des polymeren Zuckers zu Polyethylenglycol 1:1 bis 1:3 beträgt und wobei der Stabilisator in einer Menge von 5 bis 20 g/l Nitroguanidin-Suspension verwendet wird.

19. Verwendung der wässrigen phosphathaltigen Lösung nach den Ansprüchen 1 bis 8 und des Verfahrens zur Phosphatierung nach den Ansprüchen 9 bis 18 zur Behandlung von Werkstücken vor der Lackierung.

20. Verwendung nach Anspruch 19 zur Behandlung von Werkstücken vor der Elektrotauchlackierung.

## Claims

1. Aqueous solution containing phosphate for producing layers of phosphate on metal surfaces of iron, steel, zinc, zinc alloys, aluminium or aluminium alloys, which solution contains 0.3 to 5 g Zn²⁺/l, 0.1 to 2 g nitroguanidine/ and 0.05 to 0.5 g hydroxylamine/l, with the S-value amounting to 0.03 to 0.3 and the weight ratio of Zn²⁺ to P₂O₅ = 1:5 to 1:30 and with the S-value indicating the ratio of free acid, calculated as free P₂O₅, to total P₂O₅.

2. Aqueous solution according to claim 1, which solution contains 0.1 to 1.5 g nitroguanidine/l.

3. Aqueous solution according to claims 1 to 2, which solution contains 0.1 to 0.4 g hydroxylamine/l.

4. Aqueous solution according to claims 1 to 3, which solution contains 0.3 to 3 g Zn²⁺/l.

5. Aqueous solution according to claims 1 to 4, which solution contains 0.5 to 20 g NO₃⁻/l.

6. Aqueous solution according to claims 1 to 5, which solution contains 0.01 to 3 g Mn²⁺/l and/or 0.01 to 3 g Ni²⁺/l and/or 1 to 100 mg Cu²⁺/l and/or 0.01 to 3 g Co²⁺/l.

7. Aqueous solution according to claims 1 to 6, which solution contains 0.01 to 3 g F⁻/l and/or 0.05 to 3.5 g/l of at least one complex fluoride.

8. Aqueous solution according to claims 1 to 7, which solution contains (SiF₆)²⁻ or (BF₄)⁻ as the complex fluoride.

9. Method for phosphatizing metal surfaces, wherein the metal surfaces are cleaned, are subsequently treated with the aqueous, phosphate-containing solution according to claims 1 to 8 for a period of 5 seconds to 10 minutes at a temperature of 15 to 70°C and are finally rinsed with water.

10. Method according to claim 9, wherein the treatment of the metal surfaces with the phosphatization solution is effected by spraying, dipping, spray-dipping or roller-application.

11. Method according to claims 9 to 10, wherein the phosphatization solution used for spraying has a ratio of the weight of Zn²⁺ to P₂O₅ = 1:5 up to 1:30 and the period required for spraying amounts to 5 to 300 seconds.

12. Method according to claims 9 to 10, wherein the phosphatization solution used for dipping has a ratio of the weight of Zn²⁺ to P₂O₅ = 1:5 to 1:18 and the period required for dipping amounts to 5 seconds to 10 minutes.

13. Method according to claims 9 to 12, wherein, after having been cleaned, the metal surfaces are treated with an activating agent which contains a containing-titanium phosphate.

14. Method according to claims 9 to 13, wherein after the rinsing process that follows phosphatization, the metal surfaces are subsequently treated with a passivating agent.

15. Method according to claim 9, wherein the nitroguanidine is introduced into the aqueous solution in the form of a stable, aqueous suspension.

16. Method according to claim 15, wherein the stable, aqueous suspension contains a layer silicate as a stabilizer.

17. Method according to claim 16, wherein the layer silicates [Mg₆ (Si_{7.4} Al_{0.6}) O₂₀ (OH) ₄] Na _{0.6} x xH₂O or [ (Mg _{5.4} Li _{0.6}) Si₈ O₂₀ (OH, F) ₄] Na _{0.6} x XH₂O are used as the stabilizer in a quantity of 10 to 30 g/l nitroguanidine suspension.

18. Method according to claim 15, wherein the stable, aqueous suspension contains a stabilizer which consists of a polymeric sugar and polyethylene glycol, with the ratio of the weight of the polymeric sugar to polyethylene glycol amounting to 1:1 to 1:3 and with the stabilizer being used in a quantity of 5 to 20 g/l nitroguanidine suspension.

19. Use of the aqueous phosphate-containing solution according to claims 1 to 8 and of the method for phosphatization according to claims 9 to 18 for the treatment of work pieces before lacquering.

20. Use according to claim 19 for the treatment of work pieces before electro-dip lacquering.

## Revendications

1. Solution aqueuse contenant des phosphates, permettant de former une couche de phosphates sur des surfaces métalliques en fer, en acier, en zinc, en alliage de zinc, en aluminium ou en alliage d'aluminium, qui contient de 0,3 à 5 g/l d'ions Zn²⁺, de 0,1 à 2 g/l de nitroguanidine et de 0,05 à 0,5 g/l d'hydroxylamine, et dans laquelle le rapport pondéral Zn²⁺/P₂O₅ vaut de 1/5 à 1/30 et l'indice d'acide vaut de 0,03 à 0,3, cet indice d'acide indiquant le rapport de la quantité d'acide libre, calculée en P₂O₅ libre, à la quantité totale de P₂O₅.

2. Solution aqueuse conforme à la revendication 1, contenant de 0,1 à 1,5 g/l de nitroguanidine.

3. Solution aqueuse conforme à l'une des revendications 1 à 2, contenant de 0,1 à 0,4 g/l d'hydroxylamine.

4. Solution aqueuse conforme à l'une des revendications 1 à 3, contenant de 0,3 à 3 g/l d'ions Zn²⁺.

5. Solution aqueuse conformé à l'une des revendications 1 à 4, contenant de 0,5 à 20 g/l d'ions NO₃⁻.

6. Solution aqueuse conforme à l'une des revendications 1 à 5, contenant de 0,01 à 3 g/l d'ions Mn²⁺ et/ou de 0,01 à 3 g/l d'ions Ni²⁺ et/ou de 1 à 100 mg/l d'ions Cu²⁺ et/ou de 0,01 à 3 g/l d'ions Co²⁺.

7. Solution aqueuse conforme à l'une des revendications 1 à 5, contenant de 0,01 à 3 g/l d'ions F⁻ et/ou de 0,05 à 3,5 g/l d'au moins un fluorure complexe.

8. Solution aqueuse conforme à l'une des revendications 1 à 7, contenant, en tant que fluorure complexe, des ions (SiF₆)²⁻ ou (BF₄)⁻.

9. Procédé de phosphatation de surfaces métalliques, dans lequel on nettoie une surface métallique, puis on la traite avec une solution aqueuse contenant des phosphates, conforme à l'une des revendications 1 à 8, pendant un laps de temps de 5 secondes à 10 minutes et à une température de 15 à 70 °C, et enfin, on la lave avec de l'eau.

10. Procédé conforme à la revendication 9, dans lequel le traitement de la surface métallique avec la solution de phosphatation s'effectue par pulvérisation, immersion, pulvérisation-immersion, ou application au rouleau.

11. Procédé conforme à l'une des revendications 9 à 10, dans lequel, dans la solution de phosphatation employée en pulvérisation, le rapport pondéral Zn²⁺/P₂O₅ vaut de 1/5 à 1/30, et la pulvérisation dure de 5 à 300 secondes.

12. Procédé conforme à l'une des revendications 9 à 10, dans lequel, dans la solution de phosphatation employée en bain d'immersion, le rapport pondéral Zn²⁺/P₂O₅ vaut de 1/5 à 1/18, et l'immersion dure de 5 secondes à 10 minutes.

13. Procédé conforme à l'une des revendications 9 à 12, dans lequel, après avoir nettoyé la surface métallique, on la traite avec un agent d'activation qui contient un phosphate comprenant du titane.

14. Procédé conforme à l'une des revendications 9 à 13, dans lequel, après l'opération de lavage qui suit la phosphatation, on traite la surface métallique avec un agent de passivation.

15. Procédé conforme à la revendication 9, dans lequel la nitroguanidine est incorporée dans la solution aqueuse sous forme d'une suspension aqueuse stable.

16. Procédé conforme à la revendication 15, dans lequel la suspension aqueuse stable contient, en guise d'agent stabilisant, un silicate à structure en feuillets.

17. Procédé conforme à la revendication 16, dans lequel on emploie, comme agent stabilisant, le silicate à structure en feuillets
[Mg₆(Si_{7,4}Al_{0,6})O₂₀(OH)₄]Na_{0,6} . xH₂O
ou
[(Mg_{5,4}Li_{0,6})Si₈O₂₀(OH,F)₄]Na_{0,6} . xH₂O
à raison de 10 à 30 grammes par litre de suspension de nitroguanidine.

18. Procédé conforme à la revendication 15, dans lequel la suspension aqueuse stable contient un agent stabilisant constitué d'un polysaccharide et d'un polyéthylèneglycol, présents en un rapport pondéral de 1/1 à 1/3 du polysaccharide au polyéthylèneglycol, cet agent stabilisant étant employé à raison de 5 à 20 grammes par litre de suspension de nitroguanidine.

19. Emploi d'une solution aqueuse contenant des phosphates, conforme à l'une des revendications 1 à 8, et d'un procédé de phosphatation conforme à l'une des revendications 9 à 18, pour le traitement de pièces ouvrées avant revêtement.

20. Emploi conforme à la revendication 20, pour le traitement de pièces avant revêtement électrophorétique.
